# EUROPÄISCHE PATENTSCHRIFT

(11) **EP 0 537 502 B1**
(45) Veröffentlichungstag und Bekanntmachung des Hinweises auf die Patenterteilung: **23.07.1997**
(21) Anmeldenummer: 92116067.7
(22) Anmeldetag: 19.09.1992
(51) Int. Cl.: B22F 1/00

(54) **Metall- und Metallegierungspulver in Form von mikrokristallinen, kugelförmigen und dichten Teilchen sowie Verfahren und Vorrichtung zur Herstellung der Pulver**
Metal- and metal alloy powder comprising microcrystalline, spherical and dense particles and process and installation for preparing same
Poudre de métal ou d'alliage métallique sous forme microcristalline, sphérique et dense ainsi que procédé et installation pour sa préparation

(30) Priorität: 18.10.1991 FR 9112890
(43) Veröffentlichungstag der Anmeldung: 21.04.1993
(73) Patentinhaber: Degussa Aktiengesellschaft, 60311 Frankfurt (DE)
(72) Erfinder: Dauger, Alain, F-87220 Boisseuil (FR); Labregere, Gerard, F-87170 Isle (FR); Roche, Guy, F-87170 Isle (FR); Guinebretiere, Rene, F-87000 Limoges (FR)

(56) Entgegenhaltungen:
- EP-A- 0 282 945
- FR-A- 823 216
- US-A- 2 038 251

## Beschreibung

Die Erfindung betrifft Pulver aus Metallen und binären sowie ternären Metallegierungen in Form von mikrokristallinen, kugelförmigen und dichten Teilchen.

Für die Herstellung von gesinterten Metallblöcken sowie Bauteilen für die Elektronikindustrie ist eine erhöhte Nachfrage nach mikrokristallinen Metall- und Metallegierungspulvern festzustellen, die annähernd kugelförmig, risse- und porenfrei, also dicht sind mit einer möglichst glatten Oberfläche.

Metallpulver lassen sich mittels chemischer und physikalischer Verfahren, die einen entscheidenden Einfluß auf die Eigenschaften der Pulver ausüben, herstellen. Die bekannten Verfahren bestehen in der Herstellung der Pulver durch Zerstäuben der Metall- oder Metallegierungsschmelzen in einem flüssigen oder gasförmigen Medium (siehe z.B. DE-OS 33 24 188, DE-OS 33 45 983, GB 952 457, GB 1 123 825 und EP-A 0 120 506). Die mit Wasser zerstäubten Metallpulverteilchen nach DE-OS 33 24 188 besitzen sehr unregelmäßige Oberflächen, und ihre spezifische Oberfläche ist wesentlich größer als die geometrisch berechnete. Bei Verwendung eines gasförmigen Mediums erhält man im übrigen Metallpulver mit kugelförmigen Teilchen, deren Kornspektrum nach GB 952 457 z.B. zwischen 10 und 50 µm liegt.

EP-A 0 120 506 beschreibt ein spezielles Verfahren zur Herstellung noch feinerer Metallpulver durch Atomisieren eines Schmelzestroms mittels eines Gases. Die mit dieser Methode erhaltenen Pulverteilchen sind dicht und porenfrei; sie sind annähernd kugelförmig mit einem mittleren Durchmesser zwischen 5 und 35 µm.

Der Nachteil dieses bekannten Verfahrens zur Herstellung von Pulvern mittels Zerstäuben eines Metallschmelzstroms ist der hohe maschinentechnische Investitionsaufwand, der besonders zum Tragen kommt, wenn nur kleine Mengen wertvoller Metallpulver, z. B. von Edelmetallen, hergestellt werden. Außerdem lassen sich mit diesem Verfahren keine Metallpulver herstellen, deren mittlerer Teilchendurchmesser unter 5 µm liegt.

Ein völlig anderes Verfahren zur Herstellung kugelförmiger Metallteilchen nach DE-OS 33 45 985 besteht darin, eine bestimmte Menge grober Metallteilchen, z. B. Schrott, Späne oder Gußteile, in die Schmelzzone eines Wirbelschichtofens zu geben, die Teilchen zu schmelzen, das Schmelzprodukt in einem Heißgasstrom in Tröpfen zu zerstäuben und die Tröpfchen erstarren zu lassen. Dieses Verfahren, das genauso teuer wie die vorbeschriebenen ist, eignet sich für die Herstellung von Strahlmitteln, jedoch nicht für die Herstellung von mikrokristallinen Pulvern.

In der EP-A 0 282 945 wird ein hydrometallurgisches Verfahren zur Herstellung fein verteilter kugelförmiger Edelmetallpulver gelehrt. Ausgehend von einer eine Edelmetallverbindung enthaltenden wäßrigen Lösung, wird ein festes reduzierbares Salz oder Oxid gebildet, dieses reduziert und das dabei erhaltene Produkt mittels eines Trägergases durch einen Ofen geleitet, worin die Teilchen zu mindestens 50 % schmelzen; dann wird abgekühlt. Erhalten werden Teilchen mit einem Durchmesser von kleiner 20 µm.

Sehr feine Metall- und Metallegierungspulver werden nach der klassischen Methode durch chemische Synthese hergestellt. So sind z. B. Metallpulver, wie die Pulver von Edelmetallen und deren Legierungen, die durch einfache chemische Reduktion der Metallsalze hergestellt werden, sehr fein mit Teilchendurchmesser zwischen 0,001 und 0,1 µm. Sie besitzen eine große spezifische Oberfläche von 10 bis 40 m²/g je nachdem, welches Reduktionsmittel verwandt wurde. Die Primärteilchen dieser Pulver können durch thermomechanische Behandlung agglomeriert werden. Diese Teilchen sind jedoch so strukturiert, daß sie in der Regel eine geringe Korngröße mit großer spezifischer Oberfläche aufweisen. Unter diesen Bedingungen sind die Pulver sehr reaktiv; dies ist für die Herstellung von gesinterten Metallen sowie elektronischen Bauteilen und mikroelektronischen Hybridschaltkreisen von Nachteil.

Welch großen Einfluß die Morphologie der Metall- oder Metallegierungspulver ausübt wird deutlich im Fall der keramischen Vielschichtkondensatoren mit Innenelektroden bestehend aus einer Legierung des Systems Silber-Palladium.

Die beiden Metalle bilden leicht fortlaufende Reihen einphasiger Lösungen. Die Temperatur des festen Aggregatszustandes und die des flüssigen liegt zwischen dem Schmelzpunkt des Palladiums bei 1552°C und dem Schmelzpunkt des Silbers bei 961°C. Um die genannten Kondensatoren herzustellen, wird das Verhältnis Pd/Ag so gewählt, daß der Schmelzpunkt über der Sintertemperatur des Nichtleiters liegt, um zu verhindern, daß die Elektrode während des Sinterprozesses schmilzt.

Die beiden Metalle bilden Oxide, wenn sie an der Luft gesintert werden. Ag₂O stellt bei Raumtemperatur und bis zu 300°C die stabilste Oxydationsstufe des Silbers dar. Die Oxidbildung wird jedoch durch die Luft und die Abnahme der spezifischen Oberfläche des Silbers während der ersten Sinterphase behindert.

Palladium dagegen bildet leicht das Oxid PdO in der Anfangsphase des Sintervorgangs. Der Umfang hängt ab von der spezifischen Oberfläche des Metalls, der Aufheizgeschwindigkeit und dem Partialdruck an Luftsauerstoff. PdO mit tetragonaler kristalliner Struktur ist thermodynamisch bis ca. 800°C. stabil und kehrt bei höheren Temperaturen in den metallischen Zustand zurück.

Beim Sintern der Kondensatoren kann die Oxydation des Palladiums von einer Volumenausdehnung bis zu 40% begleitet sein. Oberhalb 800°C macht sich die Reduktion von PdO zu Pd in einer Volumenverringerung bemerkbar. Beide Reaktionen verursachen Spannungen, die ein Grund für das Aufblättern sind.

Die Oxydation-Reduktion des Palladiums wird durch Zugabe von Silber beschleunigt. Zum Beispiel erreichen Pulver, die aus 70 Gew.-% Ag und 30 Gew.-% Pd bestehen, das Oxydationsmaximum bei 520 °C gegenüber 790 °C ohne Silber. Das Reduktionsende von PdO wird auf die gleiche Weise von 900 °C auf 700 °C herabgesetzt.

Während der Brennphasen kann das feine Pulver katalytisch mit dem organischen Medium reagieren unter Bildung von warmen Punkten, wobei es zu einer raschen Entgasung, Blasenbildung und zum Aufblättern der Kondensatoren kommt. Die Schwindungseigenschaften sehr feiner Metallpulver sind in der Regel sehr ausgeprägt und können die Eigenschaften der umgebenden dielektrischen Materialien nicht ausgleichen. Folglich bilden sich aus den diskontinuierlichen Metallgruppen mit schwächerer Leitfähigkeit winzige Metall-"Inseln".

Der Erfindung liegt die Aufgabe zugrunde, inaktive Edelmetallpulver bereitzustellen, die fein genug sind für den Einsatz in Siebdruckpasten, deren spezifische Oberfläche aber klein genug sein muß, damit die katalytische Wirkung gebremst wird. Eine weitere Aufgabe dieser Erfindung besteht darin, ein Verfahren und eine Vorrichtung zur Herstellung solcher Pulver, ausgehend von mikrokristallinen Pulvern aus nicht-sphärischen Teilchen, deren spezifische Oberfläche größer ist als der theoretisch berechnete Wert, zu entwickeln.

Die Erfindung betrifft deshalb Pulver aus Edelmetallen oder aus binären sowie ternären Edelmetallegierungen in Form von mikrokristallinen, vollkommen kugelförmigen und dichten Teilchen, die dadurch gekennzeichnet sind, daß der mittlere Teilchendurchmesser zwischen 0,1 µm und weniger als 5 µm und das Kornspektrum innerhalb 0,1 µm und 10 µm liegt.

Gefunden wurde ferner ein Verfahren zur Herstellung von Pulvern aus Edelmetallen und Edelmetallegierungen in Form von mikrokristallinen, vollkommen kugelförmigen und dichten Teilchen mit einem mittleren Korndurchmesser zwischen 0,1 und 5 µm und einem Kornspektrum innerhalb 0,1 und 10 µm aus Ausgangspulvern der Edelmetalle oder deren Legierungen in Form von mikrokristallinen, nicht-sphärischen Teilchen mit einer größeren spezifischen Oberfläche als die der herzustellenden Pulver, umfassend Suspendieren des Ausgangspulves in einem reaktionsträgen Trägergas, Durchleiten der Suspension (Pulverwolke) durch einen rohrförmigen Ofen mit externer Beheizung, worin die Pulverteilchen bei einer Temperatur innerhalb der Heizzone des Ofens von 100 bis 250 °C oberhalb der Schmelztemperatur der Pulverteilchen auf eine Temperatur oberhalb des Schmelzpunktes erhitzt werden, Abkühlen der Suspension zwecks Erstarren der geschmolzenen Pulverteilchen mittels einer oder mehrerer Kühlvorrichtungen, welche zwischen der Heizzone und dem Ausgang des rohrförmigen Ofens außerhalb desselben und/oder außerhalb eines sich an den Ausgang des rohrförmigen Ofens anschließenden Kamins, dessen Durchmesser größer ist als derjenige des rohrförmigen Ofens, angeordnet sind und Abtrennung der kugelförmigen Pulverteilchen aus der Suspension mittels bekannter Methoden.

Gemäß einer bevorzugten Ausführungsform des Verfahrens wird als Ausgangsprodukt ein Metall- oder Metallegierungspulver verwendet, welches durch chemische Synthese, vorzugsweise durch chemische Reduktion von Metallsalzen mit eventuell anschließender thermomechanischer Behandlung, hergestellt wurde.

Als Ausgangsprodukt können im Prinzip alle Pulver verwendet werden, die sich im Trägergas suspendieren lassen. Die Durchlaufgeschwindigkeit der Suspension durch den Ofen und die Temperatur der Heizzone werden so geregelt, daß die geschmolzenen Teilchen beim Eintritt in die Kühlzone kugelförmig sind. Die Heizzone wird vorzugsweise auf eine Temperatur eingestellt, die 100 bis 250 °C über der Schmelztemperatur liegt. Die Teilchen erstarren in einer Kühlvorrichtung, die außen am Ofenrohr oder in einem Teil des Rohres und/oder außerhalb des Ofens angebracht sein kann.

Nach dem erfindungsgemäßen Verfahren können Pulver von unedlen Metallen, wie z. B. Kupfer, Blei, Zinn, Zink, Aluminium sowie Pulver von Edelmetallen, vorzugsweise Silber, Gold, Palladium und Platin hergestellt werden. Darüber hinaus ist das Verfahren auf binäre und ternäre Metallegierungen anwendbar.

Beispielsweise weist ein Pulver einer Ag-Pd-Legierung, hergestellt durch chemische Reduktion eines Silber-Palladium-Mischcarbonates mit Hilfe eines Reduktionsmittels vom Typ eines Aldehyds in wäßriger Phase eine spezifische Oberfläche von 10 m²/g (gemessen mittels N₂-Gasadsorption nach der BET-Methode) und einen Teilchendurchmesser von kleiner 0,1 µm aus. Durch thermomechanische Behandlung des hergestellten Pulvers erhält man ein Pulver mit einer spezifischen Oberfläche von 1 bis 2 m²/g. Mit dem erfindungsgemäßen Verfahren kann die spezifische Oberfläche des zuletztgenannten Pulvers auf ca. 0,3 bis 0,5 m²/g verringert werden.

Eine Vorrichtung zur Durchführung des Verfahrens wird anhand der nachstehenden Beispiele und der anhängenden Figuren näher erläutert:
- Fig. 1 zeigt die Morphologie eines Ausgangspulvers einer Ag-Pd-Legierung.
- Fig. 2 zeigt die Morphologie eines Produktes, hergestellt nach dem erfindungsgemäßen Verfahren (Fig. 1 und 2 stellen Aufnahmen mit dem Rasterelektronenmikroskop dar).
- Fig. 3 zeigt im Längsschnitt ein Schema einer Anlage zur Herstellung von Pulvern nach dem erfindungsgemäßen Verfahren.

Die Anlage gemäß Fig. 3 enthält eine Vorrichtung zum Suspendieren des Pulvers (1), einen rohrförmigen Ofen (8), eine oder mehrere Vorrichtungen zum Abkühlen der Suspension (11) und eine Vorrichtung (13), in der das Pulver aus kugelförmigen Teilchen von Trägergas getrennt und zurückgewonnen wird; die Vorrichtung (1) besteht aus einem luftdichten Gehäuse (2), einem System zum Einfüllen des Ausgangspulvers (3), mindestens einer Trägergaszufuhr (4), einer Vorrichtung (5, 6)zum intensiven Mischen des Pulvers mit dem Gas und einem Ausgang (7), der mit dem Anfang (9a) des Rohres (9) des röhrenfömigen Ofens (8) verbunden ist; der Bereich (9b) des Rohres (9) ist mit einer oder mehreren Heizvorrichtungen (10) umgeben, die Kühlvorrichtung oder -vorrichtungen (11) sind innen und/oder außen am Rohr (9) zwischen der Heizzone (9b)und dem Rohrausgang (9c)und/oder innen und/oder außen am Kamin (12), der sich zwischen dem Rohrende(9c) und der Rückgewinnungskammer(13) befindet, angebracht.

Die Vorrichtung (1) und ihre Teile (2) bis (6) können in verschiedener Weise ausgeführt werden. Die Pulverzufuhr (3) kann z.B. durch herkömmliche Dosiersysteme erfolgen, die für feine Pulver verwendet werden, wie z.B. Zellradschleusen, Dosierschnecken oder Vibrationsrutschen. Fig. 3 zeigt eine besonders geeignete Mischvorrichtung (5, 6); (5)ist ein durch einen Motor (6)angetriebener Rotor (5). Das Prinzip von Mischvorrichtungen ohne mobile Teile, wobei an einer Seite feststehender Mischer Pulver und Trägergas eingeführt werden, hat sich ebenfalls bewährt. Anstatt über die Zuleitung (4)kann das Trägergas auch über andere Anschlüsse in die Mischkammer (2) geleitet werden. Das Rohr (9) des röhrenförmigen Ofens (8) besitzt eine Heizzone (9c),die durch ein oder mehrere Heizregister (10) beheizt wird. Die Beheizung kann elektrisch oder mit Gas erfolgen; eine elektrische Heizung wird jedoch bevorzugt, weil sie die Regelung und Einstellung des Temperaturprogramms für die gesamte Heizzone auf einfache Weise ermöglicht. Das Rohr (9)ist an einem Ende(9a) mit der Mischkammer (2)und am anderen Ende (9c) mit der Rückgewinnungskammer (13) oder einem eventuellen Kamin (12) zwischen der Rückgewinnungskammer und dem Rohr (9)verbunden. Das oder die Kühlsysteme (11) können unterschiedlich geartet und am Ende des Rohrs(9)und/oder in der Nähe des eventuellen Kamins (12) angeordnet sein. Das Abkühlen der Suspension kann in einem oder mehreren Schritten erfolgen. Nach dem bevorzugten Schema gemäß Fig.3 befindet sich die Kühlvorrichtung (11) am Ende des Rohres (9);
dieses Kühlsystem besteht aus einem Wärmetauscher, der um das Rohr gelegt ist und mit einem Kältemittel arbeitet; (11a) und (11b)stellen die Zufuhr bzw. Ableitung des Kältemittels dar. Das fakultative Kühlsystem (14) mit Zuleitung und Ableitung (14a und 14b) des Kältemittels dient dazu, das Rohr (9) stabil mit der Kammer (2)zu verbinden. Wird zwischen Rohr (9)und dem Rückgewinnungssystem (13)ein Rohrelement(12) eingebaut, das die Form eines Kamins hat und mit einer Kühlvorrichtung ausgerüstet, werden kann, so wird es aufgrund seines gegenüber Rohr (9) wesentlich größeren Durchmessers bewirken, daß sich die Durchströmgeschwindigkeit der Suspension verringert. Auf diese Weise kann in der einfach gebauten Kammer (13) das Pulver durch Absetzten vom Trägergas getrennt werden; das Pulver bewegt sich in Richtung Ablaß (13b); das Trägergas entweicht über des Ausgang (13a), der gegebenenfalls mit Staubfiltern versehen ist, oder es wird komplett oder teilweise in die Mischkammer zurückgeleitet. Anstelle in der Rückgewinnungskammer (13)der Fig. 3 kann die kontinuierliche Trennung des Pulvers von der abgekühlten Suspension auch mittels anderer bekannter Vorrichtungen erfolgen, etwa mittels eines Staubabscheiders und/oder Staubfilters.

Es wurde überraschenderweise gefunden, daß mikrokristalline Metall- oder Metallegierungspulver, die als nicht-sphärische Teilchen vorliegen, erfindungsgemäß in einer speziell für dieses Verfahren entwickelten Herstellvorrichtung in Pulver mit kugelförmigen Teilchen und glatter Oberfläche umgewandelt werden können. Dieses Verfahren ist besonders vorteilhaft, weil es wesentlich einfacher ist und wirtschaftlicher arbeiten kann als die bekannten Verfahren, die ebenfalls von Feststoffen ausgehen. Bei dem erfindungsgemäßen Verfahren ist die benötigte Gasmenge wesentlich geringer als bei den benannten Verfahren; die Energie- und Rohstoffkosten sind also niedriger. Durch gezielte Auswahl des Ausgangsproduktes und Variation seiner Verweildauer in der Heizzone unter Abänderung der Länge und Temperatur der Heizzone sowie der Durchströmgeschwindigkeit des Gases können Pulver der gewünschten Kornspektren in Bereichen hergestellt werden, die bisher noch nicht erreicht wurden. Die mit dem erfindungsgemäßen Verfahren hergestellten Pulver haben sich als besonders geeignet für die Herstellung von elektronischen Bauteilen, wie keramischen Vielschichtkondensatoren,erwiesen. Aufgrund ihrer einfachen Bauweise eignet sich die Vorrichtung besonders zur Herstellung kleiner Pulverchargen sehr teurer Metalle, wie z.B. von Edelmetallen und ihren Legierungen.

Im übrigen kann eine Vorrichtung zur Herstellung der erfindungsgemäßen Pulver auch zur Verbesserung der Kristallstruktur der Metall- und Metallegierungspulver verwendet werden, selbst wenn sie bei Temperaturen behandelt werden, die 100 bis 200°C unter der Schmelztemperatur liegen. In diesem Fall kann das Ausgangspulver die Form von kugelförmigen oder nicht-sphärischen Teilchen haben.

Das Verfahren wird durch nachstehende Beispiele näher erläutert:

### Beispiel 1

Das Ausgangspulver - siehe Fig. 1 - ist eine Silber-/Palladium-Legierung mit 30 Gew.-% Pd, die auf chemischem Weg und durch thermomechanische Behandlung hergestellt wurde.

Es besitzt folgende chemisch-physikalischen Eigenschaften:
- Morphologie: Agglomerate von 3 bis 4 µm, in Einzelfällen bis zu 17 µm.
- Spezifische Oberfläche: 1,8 m²/g (Gasadsorption noch der BET-Methode))
- Oxydationsgrad: 60 - 80% des enthaltenen Palladiums oxidiert sich bei der maximalen Oxidationstemperatur.

### Versuchsbedingungen:

- Das Verfahren wurde in einer Vorrichtung gemäß Fig. 3 durchgeführt
- Trägergas; Argon, Durchsatz: 1 l/min.
- Drehgeschwindigkeit des Rotors: 3000 U/min.
- Ofentemperatur: 1460°C

### Ergebnisse:

Die Teilchen sind vollkommen kugelförmig - siehe Fig. 2; die Korngröße liegt zwischen 0,2 und 3 µm, die spezifische Oberfläche beträgt 0,43 m²/g (Elektronenmikroskop). Die Teilchen des Pulvers sind vollkommen homogen; die chemische Zusammensetzung hat sich nicht geändert.

### Einsatz:

Das Ausgangspulver und das erhaltenen Pulver wurden zur Herstellung der Innenelektroden von keramischen Vielschichtkondensatoren eingesetzt; Herstellung der Kondensatoren nach bekannten Verfahren:

Die Chips auf Basis der Ausgangspulver zeigten einige winzige Metall-Inseln sowie teilweises Aufblättern der Schichten nach dem Sintern bei 1150°C.

Die Chips auf Basis des kugelförmigen Pulvers nach Beispiel 1 zeigten kein Aufblättern nach dem Sintern bei 1150°C.

### Beispiel 2:

Ausgangspulver und Versuchsbedingungen sind identisch mit Beispiel 1, der einzige Unterschied besteht darin, daß die Ofentemperatur auf 1320°C eingestellt wird.

### Ergebnisse:

Die Teilchen sind vollkommen kugelförmig, die Korngröße liegt zwischen 0,4 und 4 µm, die spezifische Oberfläche beträgt 0,34 m²/g. Die Teilchen des Pulvers sind vollkommen homogen; die chemische Zusammensetzung hat sich nicht geändert.

Der Oxydationsgrad des enthaltenen Palladiums liegt bei 30% bei der maximalen Oxydationstemperatur von 575°C. Die bei 1100°C gemessene Schwindung beträgt 12% gegenüber 40% des Ausgangspulvers. Der lineare Wärmeausdehnungskoeffizient bei 0 und 900°C liegt nahe an dem der Schichtverbindung, d.h. 1,68 x 10⁻⁵/°C.

Eingesetzt für die Herstellung der Innenelektroden von keramischen Vielschichtkondensatoren zeigten die Chips nach dem Sintern bei 1150°C kein Aufblättern.

### Beispiel 3

Das Ausgangspulver ist eine Silber-/Palladium-Legierung mit 70 Gew.-% Pd, die auf chemischem Weg und durch thermomechanische Behandlung hergestellt wurde.

Es besitzt folgende chemisch-physikalischen Eigenschaften:
- Morphologie: Agglomerate von 3 bis 5 µm, in Einzelfällen bis zu 12 µm.
- Spezifische Oberfläche: 1,5 m²/g

### Versuchsbedingungen:

- Vorrichtung gemäß Fig. 3 ,
- Trägergas: Argon, Durchsatz: 5 l/min.
- Drehgeschwindigkeit des Rotors: 3000 U/min.
- Ofentemperatur: 1500°C

### Ergebnisse:

Die Teilchen sind vollkommen kugelförmig; die Korngröße liegt zwischen 0,2 und 3 µm, die spezifische Oberfläche beträgt 0,5 m²/g. Die Teilchen des Pulvers sind vollkommen homogen; die chemische Zusammensetzung hat sich nicht geändert.

### Beispiel 4

Das Ausgangspulver besteht aus Silberteilchen, die durch chemische Reduktion gewonnen wurden. Es besitzt folgende chemisch-physikalischen Eigenschaften:
- Morphologie: Agglomerate von 5 bis 7 µm, in Einzelfällen bis zu 25 µm.
- Spezifische Oberfläche: 1 m²/g

### Versuchsbedingungen:

- Vorrichtung gemäß Fig. 3 ,
- Trägergas: Argon, Durchsatz: 5 l/min.
- Drehgeschwindigkeit des Rotors: 3000 U/min.
- Ofentemperatur: 1200°C

### Ergebnisse:

Die Teilchen sind vollkommen kugelförmig; die Korngröße liegt zwischen 2 und 5 µm.

### Beispiel 5

Das Ausgangspulver besteht aus Kupferteilchen, die durch thermische Dissoziation unter Stickstoff bei 300°C aus einem pulverisierten Kupfer-Formiat gewonnen wurden.
- Morphologie: Agglomerate bis zu 50 µm.
- Spezifische Oberfläche: 0,8 m²/g

### Versuchsbedingungen:

- Vorrichtung gemäß Fig. 3 ,
- Trägergas: Argon.
- Drehgeschwindigkeit des Rotors: 3000 U/min.
- Ofentemperatur: 1300°C

### Ergebnisse:

Die Teilchen sind vollkommen kugelförmig; die mittlere Korngröße beträgt 8 µm, die spezifische Oberfläche 0,2 m²/g.

## Patentansprüche

1. Pulver aus Edelmetallen oder aus binären sowie ternären Edelmetallegierungen in Form von mikrokristallinen, vollkommen kugelförmigen und dichten Teilchen,
dadurch gekennzeichnet,
daß der mittlere Teilchendurchmesser zwischen 0,1 µm und weniger als 5 µm und das Kornspektrum innerhalb 0,1 µm und 10 µm liegt.

2. Pulver nach Anspruch 1,
dadurch gekennzeichnet,
daß sie aus Silber, Gold, Palladium oder Platin oder ihre Legierungen bestehen.

3. Verfahren zur Herstellung von Pulvern aus Edelmetallen und Edelmetallegierungen in Form von mikrokristallinen, vollkommen kugelförmigen und dichten Teilchen mit einem mittleren Korndurchmesser zwischen 0,1 und 5 µm und einem Kornspektrum innerhalb 0,1 und 10 µm aus Ausgangspulvern der Edelmetalle oder deren Legierungen in Form von mikrokristallinen, nicht-sphärischen Teilchen mit einer größeren spezifischen Oberfläche als die der herzustellenden Pulver, umfassend Suspendieren des Ausgangspulves in einem reaktionsträgen Trägergas, Durchleiten der Suspension (Pulverwolke) durch einen rohrförmigen Ofen mit externer Beheizung, worin die Pulverteilchen bei einer Temperatur innerhalb der Heizzone des Ofens von 100 bis 250 °C oberhalb der Schmelztemperatur der Pulverteilchen auf eine Temperatur oberhalb des Schmelzpunktes erhitzt werden, Abkühlen der Suspension zwecks Erstarren der geschmolzenen Pulverteilchen mittels einer oder mehrerer Kühlvorrichtungen, welche zwischen der Heizzone und dem Ausgang des rohrförmigen Ofens außerhalb desselben und/oder außerhalb eines sich an den Ausgang des rohrförmigen Ofens anschließenden Kamins, dessen Durchmesser größer ist als derjenige des rohrförmigen Ofens, angeordnet sind und Abtrennung der kugelförmigen Pulverteilchen aus der Suspension mittels bekannter Methoden.

4. Verfahren nach Anspruch 3,
dadurch gekennzeichnet,
daß man als Ausgangsprodukt ein Edelmetall- oder Edelmetallegierungspulver verwendet, das durch chemische Synthese, vorzugsweise durch chemische Reduktion von Metallsalzen mit eventuell anschließender thermomechanischer Behandlung gewonnen wurde.

## Claims

1. Powders of precious metals or of binary and ternary precious metal alloys in the form of microcrystalline, completely spherical and dense particles,
characterised in that
the average particle diameter is between 0.1 µm and less than 5 µm and the spectrum of particle sizes is within 0.1 µm and 10 µm.

2. Powders according to claim 1,
characterised in that
they consist of silver, gold, palladium or platinum or alloys thereof.

3. Process for the preparation of powders of precious metals and precious metal alloys in the form of microcrystalline, completely spherical and dense particles with an average particle diameter of between 0.1 and 5 µm and a spectrum of particle sizes within 0.1 and 10 µm from starting powders of the precious metals or their alloys in the form of microcrystalline, non-spherical particles with a larger specific surface than the powders to be prepared, comprising suspending the starting powder in an inert carrier gas, passing the suspension (powder cloud) through a tubular furnace with external heating, in which the powder particles are heated to a temperature above the melting point at a temperature within the heating zone of the furnace from 100 to 250°C above the melting temperature of the powder particles, cooling of the suspension for the purpose of hardening the molten powder particles by means of one or more cooling devices which are arranged between the heating zone and the outlet of the tubular furnace outside the same and/or outside a chimney connected to the outlet of the tubular furnace, the diameter of which is greater than that of the tubular furnace, and separation of the spherical powder particles from the suspension by means of known methods.

4. Process according to claim 3,
characterised in that
a precious metal or precious metal alloy powder which has been produced by chemical synthesis, preferably by chemical reduction of metal salts with possible subsequent thermomechanical treatment, is used as the starting product.

## Revendications

1. Poudres de métaux nobles ou d'alliages de métaux nobles binaires ainsi que ternaires sous forme de particules microcristalline, parfaitement sphériques et denses,
caractérisées en ce que
le diamètre moyen d'argent, d'or, de palladium ou de platine ou de leurs alliages.

2. Poudres selon la revendication 1,
caractérisées en ce qu'
elles se composent d'argent, d'or, de palladium ou de platine ou de leurs alliages.

3. Procédé de production de poudres en métaux nobles et en alliages de métaux nobles sous la forme de particules microcristallines, parfaitement sphériques et denses ayant un diamètre de grain moyen compris entre 0,1 et 5 µm et un spectre granulométrique compris entre 0,1 et 10 µm, à partir de poudres d'origine de métaux nobles ou de leurs alliages sous la forme de particules microcristallines, non sphériques ayant une surface spécifique plus grande que celle de la poudre à fabriquer, comportant le passage de la suspension (nuage de poudre) à travers un four tubulaire avec chauffage externe, dans lequel les particules de poudre sont chauffées avec une température à l'intérieur de la zone de chauffage du four de 100 à 250°C au dessus de la température au dessus du point de fusion, le refroidissement de la suspension en vue de solidifier les particules de poudre fondues au moyen d'un ou de plusieurs dispositifs refroidisseurs, qui sont disposés entre la zone de chauffage et la sortie du four tubulaire, à l'extérieur de celui-ci et/ou à l'extérieur d'une cheminée se raccordant à la sortie du four tubulaire, dont le diamètre est plus grand que celui du four tubulaire et séparation des particules de poudre sphériques de la suspension au moyen de méthodes connues.

4. Procédé selon la revendication 3,
caractérisé en ce qu'
on utilise comme produit d'origine une poudre de métal noble ou d'un alliage de métal noble, qui a été obtenue par synthèse chimique, de préférence par réduction chimique de sels métalliques avec un traitement suivant thermomécanique.
